# EUROPÄISCHE PATENTSCHRIFT

(11) **EP 1 310 573 B1**
(45) Veröffentlichungstag und Bekanntmachung des Hinweises auf die Patenterteilung: **26.09.2012**
(21) Anmeldenummer: 02450259.3
(22) Anmeldetag: 11.11.2002
(51) Int. Cl.: C21C 5/00, C21C 5/46, F27D 19/00, F27D 21/00

(54) **Verfahren zur Herstellung einer Metallschmelze an Hand eines dynamischen Prozessmodells, inklusiv Korrekturmodell**
Process to produce a metal melt on the basis of a dynamic process model, including a correction model
Procédé pour la production d'une fonte de métal à base d'un modèle de processus dynamique, inclus un modèle de correction

(30) Priorität: 13.11.2001 AT 17842001
(43) Veröffentlichungstag der Anmeldung: 14.05.2003
(73) Patentinhaber: Siemens VAI Metals Technologies GmbH, 4031 Linz (AT)
(72) Erfinder: Ramaseder, Norbert, Dipl.-Ing., Dr., 4020 Linz (AT); Dimitrov, Stefan, Dipl.-Ing. Dr., 4020 Linz (AT); Steins, Johannes, Dipl.-Ing., 4210 Gallneukirschen (AT); Zhai, Yuyou, Dipl.-Ing., Dr., 4020 Linz (AT); Müller, Johannes, Dipl.-Ing., Dr., 4212 Neumarkt (AT)
(74) Vertreter: Maier, Daniel Oliver

(56) Entgegenhaltungen:
- WO-A-02/14562
- GB-A- 2 136 830
- JP-A- 5 195 035
- JP-A- 5 339 617
- JP-A- 2000 144 229
- TOSHIO HATANAKA ET AL: "DEVELOPMENT OF BLOWING CONTROL SYSTEM IN BOF APPLYING AI TECHNOLOGY" PROCEEDINGS OF THE INTERNATIONAL CONFERENCE ON INDUSTRIAL ELECTRONICS,CONTROL AND INSTRUMENTATION (IECON). KOBE, OCT. 28 - NOV. 1, 1991, NES YORK, IEEE, US, Bd. VOL. 1 CONF. 17, 28. Oktober 1991 (1991-10-28), Seiten 48-53, XP000346266 ISBN: 0-87942-688-8
- KOMATANI M ET AL: "DEVELOPMENT OF THE AUTOMATIC REFINING CONTROL SYSTEM IN BOF *" CAHIERS D'INFORMATIONS TECHNIQUES DE LA REVUE DE METALLURGIE, REVUE DE METALLURGIE. PARIS, FR, Bd. 88, Nr. 6, 1. Juni 1991 (1991-06-01), Seiten 531-536, XP000261612 ISSN: 0035-1563

## Beschreibung

Die Erfindung betrifft ein Verfahren zur Herstellung einer Metallschmelze in einer hüttentechnischen Anlage, insbesondere zum Frischen einer Metallschmelze, vorzugsweise zum Herstellen von Stahl, wie z.B. von legiertem, rostfreiem Stahl oder Edelstahl, welches Verfahren auf einer nach einem Prozeßmodell ablaufenden und die hüttentechnische Anlage steuernden Rechentechnik fußt.

Für die industrielle Herstellung von Stahl besteht von jeher ein Bedürfnis nach einem Verfahren, das eine optimale und auch kostengünstige Prozeßführung ermöglicht. Die Erfindung betrifft daher insbesondere ein Verfahren zur Herstellung von Stahl durch Frischen einer vorgegebenen, geschmolzenen Roheisenmenge, die neben den üblichen Elementen gegebenenfalls für die Herstellung von unterschiedlichen Qualitäten notwendige Legierungselemente enthält, wie beispielsweise Chrom und Nickel.

Bei der Entkohlung einer Metallschmelze, wie einer Roheisenschmelze mit Sauerstoff, wird für ein Gleichgewicht zwischen Metall, Kohlenstoff und Sauerstoff bei einer bestimmten Temperatur und bei einem bestimmten Druck gesorgt. Dieses Gleichgewicht bestimmt das Ausmaß, bis zu welchem Gehalt Kohlenstoff aus der Schmelze entfernt werden kann, ohne daß gleichzeitig metallische Bestandteile, wie z.B. Chrom als auch Eisen, oxidiert werden. Bei diesem Frischvorgang kann die thermodynamische Aktivität innerhalb des Metallschmelzbades sowie das zwischen den im Schmelzbad enthaltenen Elementen und der sich entwickelnden Gasatmosphäre sich einstellende Gleichgewicht durch die Mischung von Sauerstoff mit Inertgas (als Verdünnungsgas) beeinflußt werden.

Aus der AT 339 938 B ist ein Programm zur Optimierung der Entkohlung einer Masse von geschmolzenem Metall zu entnehmen, das auf Kenntnis der Anfangstemperatur, chemischer Anfangszusammensetzung der Vorschmelze und des Gewichtes beruht, wobei Soll-Werte unter wirtschaftlich günstigen Bedingungen erhalten werden können. Als Verdünnungsmittel wird dabei jedes beliebige Gas gewählt, das sich bei der Entkohlung inert verhält. Unter Verwendung der Anfangsinformationen werden mit dem Programm mehrere Koeffizienten, welche die thermodynamischen Aktivitäten jedes im Schmelzbad vorhandenen Elementes als Funktion der Badzusammensetzung definieren, berechnet. Unter Verwendung dieser Koeffizienten berechnet das Programm den Kohlenmonoxidpartialdruck im Gleichgewicht mit Kohlenstoff und den verschiedenen metallischen Elementen und Oxiden. Nachteilig ist hierbei, daß während des Entkohlens sich einstellende Werte der Temperatur, der chemischen Zusammensetzung etc. nicht berücksichtigt werden, sodaß sich laufend ändernde Ist-Werte keinen Einfluß auf das Endprodukt haben können.

In dem Patent EP 0 545 379 B1 wird ein Verfahren zum Raffinieren von Stahl durch Steuern der Entkohlung eines vorbestimmten Metallschmelzbades mit bekannter chemischer Zusammensetzung und Temperatur beschrieben. Das Verfahren weist dabei folgende Verfahrensschritte auf:
- ein erstes neuronales Netzwerk, um Eingangs- und Ausgangsdaten aus Daten zu analysieren, zu denen die Zusammensetzung, das Gewicht und die Temperatur des Bades am Anfang jeder Prozeßperiode, das zu verwendende Gasverhältnis Sauerstoff zu Verdünnungsgas während jeder Prozeßperiode und die am Abschluß jeder Prozeßperiode erreichte Endtemperatur gehören, bis das neuronale Netz in der Lage ist, einen wesentlichen genauen Ausganswert zu liefern, welcher die Sauerstoffzählwerte darstellt, die in das Bad eingeblasen werden müssen, um zu bewirken daß die Temperatur des Bades auf einen bestimmten Soll-Temperaturwert ansteigt,
- ein zweites neuronales Netzwerk, um Eingangs- und Ausgangsdaten aus Daten zu analysieren, zu denen die Zusammensetzung, das Gewicht und die Temperatur des Bades am Anfang jeder Prozeßperiode und die am Abschluß jeder Prozeßperiode erreichte Endtemperatur gehören, bis das neuronale Netz in der Lage ist, einen im wesentlichen genauen Ausgangswert von Sauerstoffzählwerten zu liefern, um den Kohlenstoffpegel entsprechend einer vorgewählten Aufstellung von Verhältnissen von Sauerstoff zu Verdünnungsgas auf den vorgewählten Soll-Pegel zu senken,
- Zuschlagstoffe werden in drei weiteren neuronalen Netzwerken berücksichtigt, um den Kohlenstoffgehalt, die Temperatur und die Endzusammensetzung des Bades am Ende des Einblasens von Sauerstoff zu berechnen.

Hierbei ist nachteilig, daß über die gesamte Behandlungszeit keine kontinuierliche Erfassung und Prüfung auf Plausibilität der errechneten Temperatur- und Analysewerte erfolgt. Die Optimierung von Prozessen ist auf diese Art schwer wenn überhaut machbar, speziell wenn man die Verhältnisse im Schmelzaggregat (Änderung der Feuerfesttemperatur, Änderung der Feuerfeststärke, Änderung des Reaktionsvolumens, ...) mitberücksichtigt.

Die Erfindung gemäß EP 0 857 222 B1 1 betrifft ein Verfahren zum Entkohlen einer Stahlschmelze zur Herstellung von hochchromhältigen Stählen, bei welchem die Entkohlungsgeschwindigkeit fortlaufend gemessen wird und in Abhängigkeit von den gemessenen Werten die Menge des einzublasenden Sauerstoffs eingestellt wird, wobei die Entkohlungsgeschwindigkeit aus dem CO- und CO₂-Gehalt im Abgas und dem Abgasdurchfluß bestimmt wird. Die Messung oben angeführter Abgaszusammensetzungen ist zwar möglich, jedoch relativ ungenau. Die Position der Meßsonde im Abgasstrom muß in der Nähe des Tiegelmundes positioniert werden, um einerseits die Abgasinformation relativ schnell zu erhalten und anderereseits die Verfälschung der Abgaszusammensetzung durch Frischlufteintrag im Tiegelmundbereich zu minimieren/vermeiden. Zur Herstellung legierter Stähle ist dieses Verfahren weniger geeignet, da eine Metalloxidation keine Berücksichtigung findet und mit diesem Verfahren auch nicht feststellbar ist.

Gemäß der DE 33 11 232 C2 erfolgt ein computergesteuertes Frischen von Metallschmelzen mit Sauerstoff und einem Verdünnungsgas, wobei die Gasdurchflußmengen durch Berechnen des Ausmaßes der Metalloxidation unter Verwendung von errechneten Werten festgesetzt werden.

Das in der DE 33 11 232 C2 beschriebene Verfahren ist zwar zum Entkohlen von Metallschmelzen geeignet, jedoch ist dieses Verfahren aufgrund des verwendeten Modells nicht geeignet, exakt den Zeitpunkt des Erreichens des Übergangspunktes von der Entkohlungsreaktion zur Metalloxidation zu bestimmen. Die Folge ist ein erhöhter Chromabbrand und dadurch zusätzlich erforderliche Mengen an Reduktionsstoffen (Ferrosilizium, Kalk) sowie eine verminderte Haltbarkeit des Konverters.

Die gängige Praxis beim AOD-Stahlherstellungsverfahren ist wie folgt: Während einer Charge werden (speziell bei der Rostfrei-Stahlerzeugung) Messungen (Temperatur, Probenahme für chemische Analyse) durchgeführt.
- Bei Verwendung einer Sublanze muß der Prozeß für die Messung nicht unterbrochen werden (Temperaturangaben liegen unmittelbar nach Eintauchen der Meßsonde in die Stahlschmelze vor; bei einer Probenahme muß auf die Analyseergebnisse vom Labor gewartet werden (etwa 3 - 6 Minuten)).
- Wenn keine Sublanze verwendet wird, muß für eine Messung der AOD-Prozeß unterbrochen werden. Bei einer Handmessung liegt der Temperaturwert ebenfalls unmittelbar nach Eintauchen der Sonde in die Stahlschmelze vor. Bei einer Probenahme muß auf die Analyseergebnisse wie oben angeführt ebenfalls ca. 3 bis 6 Minuten gewartet werden.

Der Nachteil beider Meßmethoden ist, daß die Information über die Stahlschmelze (Temperatur, chemische Analyse) nur punktuell erfolgt. Bei der Handmessung kommt es außerdem bei jeder Messung zu einer Prozeßunterbrechung (der Konverter muß für die Messung umgelegt werden). Das bedingt eine Erhöhung der tap to tap Zeit, damit verbunden sind ein höherer Feuerfestverschleiß, eine Temperaturerniedrigung der Stahlschmelze (hervorgerufen durch Umlegen des Konverters), usw.

Ein korrigierendes Eingreifen bei zu hoher oder zu niedriger Temperatur kann erst nach durchgeführter Messung erfolgen.

Aufgabe der Erfindung ist es, besonders für konventionell schwierig zu regelnde Produktionsprozesse, wie z.B. beim AOD-Prozeß, ein Verfahren anzugeben, mit dem eine Produktionssteigerung, Energieeinsparung, Verkürzung der tap to tap Zeit (ttt-Zeit), Zuschlagstoffoptimierung und eine höhere Haltbarkeit der im Produktionsprozeß zum Einsatz gelangenden Feuerfestmaterialien erzielt werden kann. Insbesondere soll die Erfindung auch bei der Herstellung legierter Stähle, wie z.B. Cr-Nr-legierter Rostfreistähle anwendbar sein.

Diese Aufgabe wird erfindungsgemäß durch die Verfahrensschritte des Anspruchs 1 gelöst:
- mit dem Prozeßmodell wird mit zu einer bestimmten Zeit (tᵢ) erhobenen Daten einer Ist-Prozeßgröße, wie der Temperatur der Schmelze und/oder der chemischen Zusammensetzung der Schmelze, durch Simulation mit Rechentechnik unmittelbar zum Zeitpunkt der Erhebung der Ist-Prozeßgröße eine Prozeßgröße für einen späteren Zeitpunkt (tᵢ + dt), vorzugsweise eine Prozeßendgröße, ermittelt und
- bei Abweichungen der simulierten Prozeßgröße von einem gewünschten Soll-Wert werden mittels des Prozeßmodells mit Rechentechnik Korrekturmaßnahmen zur Änderung der Ist-Prozeßgröße errechnet und die Ist-Prozeßgröße entsprechend geändert
- worauf zu einem späteren Zeitpunkt (tᵢ + dt) mit weiters erhobenen Daten der Ist-Prozeßgröße das Verfahren wiederholt wird.
- und wobei die Prozessgrosse die chemische Zusammensetzung oder die Temperatur ist.

Erfindungsgemäß wird somit zu einem bestimmten Zeitpunkt eine Messung an der Schmelze durchgeführt, u.zw. der Temperatur oder der chemischen Zusammensetzung, worauf aufgrund eines Prozessmodells mit dem gemessenen Wert ein Wert für einen späteren Zeitpunkt errechnet wird (vorzugsweise zum Endzeitpunkt), und es wird bei einer Abweichung des so vom Messwert hochgerechneten Wertes von einem gewünschten vorbestimmten Wert eine Korrekturmaßnahme für die Prozeßgröße ergriffen, dies kann natürlich sofort oder auch zu einem späteren Zeitpunkt durchgeführt werden. Wenn sich z.B. herausstellen sollte, dass die Temperatur am Ende einer Charge zu hoch wäre, kann korrigierend eingegriffen werden durch die Zugabe von Kühlschrott, was entweder sofort zum Messzeitpunkt oder, falls für den Prozeß aus metallurgischen Gründen günstiger, auch etwas später erfolgen kann.

Die Durchführung des erfindungsgemäßen Verfahrens läßt sich umso besser verwirklichen, je schneller die Meßdaten nach Durchführung der Messung zu Verfügung stehen. Sowohl für die Temperaturmessung als auch für die chemische Analyse sind Meßverfahren bekannt (WO 97/22859, GB 2136830 und WO 02/48661) mit denen nahezu unmittelbar nach der Messung die gemessenen Daten zur Verfügung stehen. So sind die Temperaturwerte der Schmelze nach ms und ein aus mehreren Messungen gemittelter Temperaturwert nach etwa einer s verfügbar. Werte der chemischen Analyse sind z.B. nach 0,05 bis 0,1 s und ein über etwa 100 Messungen gemittelter Wert nach 5 bis 10 s verfügbar.

Zweckmäßig werden mittels des Prozeßmodells die zu einer bestimmten Zeit (tᵢ) erhobenen Daten einer Ist-Prozeßgröße auf Plausibilität überprüft und ausschließlich plausible Daten zur Simulation der Prozeßgröße zur Verfügung gestellt und nicht-plausible Daten verworfen, wobei im letzteren Fall die Simulation aufgrund der zuletzt bestimmten plausiblen Daten fortgesetzt wird. Hierdurch gelingt es, das Verfahren trotz Fehldaten, z.B. verursacht durch Meßfehler etc., ohne Verzögerung unter Erreichung des Verfahrenszieles zu beenden.

Infolge von Störungen kann es zu Fehlmessungen kommen. Solche Störungen sind beispielsweise Schlackenspritzer an Meßfühlern oder ein Zuwachsen einer Öffnung im metallurgischen Gefäß durch die die Schmelze mittels des Meßfühlers beobachtet wird. Im letzteren Fall würde ein vergangener Zustand ständig weiter gemessen werden. Solche Permanentmeßwerte sind nur für eine gewisse Zeit zulässig, welche Zeitdauer vom Verlauf des Verfahrens, vom Meßwert und von dem bereits durchgeführten Verfahrensverlauf abhängig ist. Wird der Permanentmeßwert als unzulässig, also als nicht plausibel erkannt, kann man unmittelbar zum Beheben des Problems schreiten, beispielsweise die zugewachsene Öffnung, durch die die Schmelze beobachtet werden soll, aufzubrennen, gegebenenfalls ein Sichtfenster zu reinigen, etc.

Durch eine Plausibilitätsprüfung können Meßwerte, die außerhalb einer vorbestimmten Bandbreite eines zu einer bestimmten Zeit gemäß einem Idealverlauf des Prozesses vorbestimmten Wertes liegen, eliminiert werden. Diese Bandbreite bewegt sich in der Größenordnung ± 10% vom vorgegebenen Idealwert, vorzugsweise ± 5%. Die Festlegung des idealen Prozeßverlaufes bzw. eines Idealwerts zu einer bestimmten Zeit erfolgt aufgrund von Erfahrungswerten oder errechneten Werten. Liegt ein neuer Meßwert innerhalb der Bandbreite, d.h. er wird als plausibel akzeptiert, wird von diesem letzten Wert wiederum ein Idealverlauf des Prozesses aufgrund von Erfahrungswerten oder errechneten Werten angenommen und die Simulation aufgrund dieses neuen Verfahrensverlaufes weiter fortgesetzt, so daß letztendlich Meßwerte akzeptiert werden, die außerhalb der Bandbreite einer der vorhergehenden und zwischenzeitlich verlassenen Idealverläufe des Prozesses liegen als plausibel erkannt werden. Hierdurch ist das System selbstlernend.

Vorteilhaft findet für jede variable Prozeßgröße ein eigenes Prozeßmodell-Modul Anwendung. Unter Prozeßmodell-Modul wir ein in sich abgeschlossener Teil des Prozeßmodells verstanden, der für einen bestimmten Funktionsablauf zuständig ist, wie z.B. für die Entkohlung, die Entschwefelung, die Temperaturvorausrechnung und die Legierung mit Legierungselementen. Die Prozeßmodell-Module sind jedoch, soweit die einzelnen Funktionsabläufe sich gegenseitig beeinflussen, zur Berücksichtigung dieser Einflüsse untereinander verknüpft.

Das Prozeßmodell selbst bzw. mindestens ein Modul des Prozeßmodells ist nach einer bevorzugten Ausführungsform mit intelligenter Selbstoptimierung ausgestattet. Die erfindungsgemäße Aufgabe wird hierbei durch ein intelligent ausgebildetes System gelöst, das aufbauend auf eingegebenem Vorwissen selbständig situationsgerechte Anweisungen für eine sichere und möglichst optimale Prozeßführung gibt. Die selbständig gegebenen Anweisungen werden dabei kontinuierlich mit den Ist-Daten verglichen und auf Plausibilität überprüft.

Das eingegebene Vorwissen (Prozeßwissen) wird dabei selbständig laufend durch am Prozeß während der Produktion gewonnenes Wissen verbessert. Dieses selbstgenerierende Prozeßwissen wird von einem Datenspeicher als neues Vorwissen übernommen, d.h. es kommt zu einer ständig verbesserten Grundlage für eine weitere Adaption oder Optimierung des Prozesses.

Das Verfahren wird zweckmäßig so ausgeführt, daß von einer bestehenden Fahrweise (erhalten z.B. aufgrund langjähriger Erfahrung; know how) für unterschiedliche Güten eine Optimierung so durchgeführt wird, daß für den Prozeß günstige Änderungen (wie Reduzierung von O₂, Prozeß-Temperaturverlauf optimieren zu niedrigeren Werten; Reduzieren/Optimieren von Gasmengen; Verkürzen der Prozeßzeiten; ...) für die jeweilige Güte übernommen und abgespeichert werden. In weiterer Folge werden die Prozeß-Optimierungsschritte immer enger gesetzt. Dieser Vorgang wird u.a. mit Hilfe neuronaler Netze bewerkstelligt.

Zur optimalen Durchführung des Verfahrens ist zumindest über einen Teil der Prozeßdauer die Zeitdifferenz zwischen zwei aufeinander folgenden Erhebungen einer Ist-Prozeßgröße sehr klein gehalten, vorzugsweise ist die Zeitdifferenz infinitesimal, d.h. die Ist-Prozeßgröße wird kontinuierlich erhoben.

Ein besonders einfaches Prozeßmodell, mit dem sich sehr gute Endergebnisse erzielen lassen, ist dadurch gekennzeichnet, daß als Ist-Prozeßgrößen die chemische Zusammensetzung des Abgases und die chemische Zusammensetzung von chargiertem Material sowie gegebenenfalls die chemische Zusammensetzung der Schlacke erhoben werden.

Vorteilhaft werden als Prozeßgrößen zusätzlich die chemische Zusammensetzung des Abgases und die chemische Zusammensetzung von chargiertem Material sowie gegebenenfalls die chemische Zusammensetzung der Schlacke erhoben.

Um die Prozeßendgrößen, die Qualitätskennwerte für die fertige Metallschmelze darstellen, möglichst mit den vorgegebenen anzustrebenden Idealwerten übereinstimmen zu lassen, werden vorteilhaft, einstellbare Prozeßvariable, wie Fluß, Druck, Temperatur und Zusammensetzung von Gasen und/oder Mengen, Zusammensetzungen und Chargiergeschwindigkeiten von Zuschlagstoffen am Prozeßmodell optimiert.

Das erfindungsgemäße Verfahren beruht auf einer Kenntnis der Ist-Situation zu bestimmten Zeitpunkten während des Verfahrens, wobei, wie oben ausgeführt, die permanente Kenntnis der Ist-Situation für zumindest die wichtigsten Prozeßschritte ein optimales erfindungsgemäßes Verfahren ergibt. Aufgrund der Kenntnis des Ist-Zustandes, also der Ist-Prozeßgrößen, können die Prozeßparameter, wie Sauerstoffdurchfluß, Inertgasdurchfluß, Zugabezeitpunkt, chemische Zusammensetzung und Menge der Zuschlagstoffe, optimiert werden. Die Kenntnis der Ist-Situation erlaubt, die Zielpunkte exakt anzufahren, z.B. können schon allein bei Kenntnis der chemischen Zusammensetzung und der Temperatur der Metallschmelze die fehlenden und noch zuzugebenden Materialien und Gasmengen zeitlich exakt mengen- und analysengenau eingebracht werden.

Der Schmelzablauf zur Herstellung einer Stahlschmelze speziell für den AOD-Prozeß würde folgendermaßen ablaufen:

Mit dem Modell wird nach Vorgabe des jeweiligen Qualitätsproduktes das statische Prozeßverhalten für eine Prozeßgröße y = f (Stellgrößen, nicht beeinflußbare Prozeßgrößen) nachgebildet. Die daraus berechnete Prozeßendgröße y* ist ein typischer Qualitätsparameter des herzustellenden Produktes und weicht von der sich tatsächlich einstellenden Endgröße y mehr oder weniger ab.

Mit einer Modelladaption wird das Prozeßmodell verbessert, damit das Modellverhalten möglichst gut mit dem tatsächlichen Prozeßverhalten übereinstimmt.

Mittels eines mit einem Prozeßoptimierer durchgeführten Optimierungsverfahrens werden Stellgrößen gefunden, die zu einem guten Prozeßverhalten führen. Zum Beispiel kann bei zu hoher Stahlschmelzetemperatur entweder die Sauerstoffzufuhr reduziert oder der Zugabezeitpunkt für Kühlschrott oder Legierungselemente geändert werden.

Da das Prozeßmodell zu einem bestimmten Prozentsatz auf unsicherem Wissen beruht, wird das Prozeßmodell anhand gewonnener Prozeßdaten adaptiert und verändert. Diese Adaption erfolgt mit der Prozeßmodelladaption, die auf Daten vergangener Prozeßzustände aufsetzt. Die Kontrolle der Prozeßergebnisse erfolgt durch Abfragen aus Plausibilität.

Der prinzipielle Aufbau des erfindungsgemäßen Verfahrens ist vereinfacht in Fig. 1 und Fig. 2 dargestellt, und zwar jeweils in Blockdiagrammform. Erfindungsgemäße Prozesse betreffend Entkohlung (DeC-Prozeß), Reduktion, Legierungsstoffzugabe und Kühlung sind in Blockdiagrammform in der Fig. 3, 4, 5 und 6 veranschaulicht. Die Fig. 7 und 8 zeigen Temperaturverlauf und chemische Analysewerte über den Prozeßablauf des nachstehenden Beispiels.

Als Prozeßmodellfunktionen sind folgende Funktionen vorgesehen:
Metallurgische Gleichungen
Algorithmen, Parameter
Festlegung interner Modellschnittstellen
Struktur, interner Ablauf

Vor dem Start des Prozeßmodells ist die Kenntnis des Zustandes der Vorschmelze und Schlacke notwendig.

Die Anfangsanalyse, Analyse der Zuschlagstoffe und die eingebrachten Gasmengen sind ohne Schwierigkeiten genau bestimmbar und stehen jederzeit zur Verfügung. Die Kenntnis der Temperatur der Stahlschmelze, die Abgaszusammensetzung und die Analyse der Stahlschmelze beruht auf Momentaufnahmen, verwirklicht durch ein koninuierlich arbeitendes Temperaturmeß- und Analysesystem für die Metallschmelze, wie dies z.B. gemäß der WO 97/22859 oder WO 02/48661 erfolgt.

Diese Kenntnis erlaubt erst das Optimieren und Ergänzen bestehender Modelle. Das beispielhaft erfindungsgemäß konzipierte AOD-Modell trägt dem Rechnung und wurde so aufgebaut, daß nach Kenntnis des Ist-Zustandes die Prozeßmodellparameter so angepaßt/geändert werden, daß die angestrebten Soll-Werte tatsächlich erreicht werden. Mit dieser Vorgehensweise wird erreicht, daß der FF-Verbrauch reduziert, die Durchflußmengen optimiert und damit reduziert und die ttt-Zeit verkürzt werden. Außerdem wird durch eine gezielte Einsatzstrategie die Menge an Zuschlagstoffen optimiert.

### Detaillierte Modellbeschreibung:

Gemäß einem in Fig. 1 dargestellten AOD-Konverter 1 werden Sauerstoff und ein Verdünnungsgas (Inertgas) sowohl über eine Toplanze 2 als auch über Düsen 3, die unterhalb des Stahlschmelzbadniveaus 4 am Konverter 1 vorgesehen sind, in dessen Inneres 5 eingebracht. Der Konverter 1 ist, wie bei Stahlwerkskonvertern üblich, kippbar gelagert, was nicht näher dargestellt ist. Der Konverter 1 ist weiters mit einer Einrichtung 6 zur Temperaturmessung der Stahlschmelze 7 sowie einer Einrichtung 8 zur Bestimmung der chemischen Analyse der Stahlschmelze 7 ausgestattet. Zusätzlich lassen sich mit Meßeinrichtungen 9 und 10 die Durchflußmengen der über die Toplanze 2 und die Düsen 3 eingebrachten Gase feststellen. Das aus dem Konverter 1 austretende Abgas wird ebenfalls mittels einer Einrichtung 11 hinsichtlich seiner chemischen Zusammensetzung hin analysiert, welche Analyseneinrichtung 11 im Abgaskamin, der nicht näher dargestellt ist, vorgesehen ist.

Vor dem Start des Verfahrens werden von der in den Konverter 1 chargierten Stahlschmelze 7 Gewicht, chemische Analyse und Temperatur festgestellt. Auch von der auf der Vorschmelze ruhenden Schlacke 12 werden Gewicht, chemische Zusammensetzung und Temperatur bestimmt. Von den geplant einzubringenden Zuschlagstoffen sind ebenfalls Gewicht, chemische Zusammensetzung und Temperatur bekannt.

Angaben über Stahlqualitäten und Abstichzustand beinhalten alle Grenz- und Zielwerte der Stahlelemente zum Abstichzeitpunkt sowie auch die Abstichtemperatur.

Für die Modellrechnung werden vorteilhaft folgende untenstehende Daten als Ist-Prozeßgrößen erhoben:
1. Düsen 3: Durchflußmengen für Ar, N₂, O₂, Luft, CH₄ oder CₙHₘ (Nm³/h) = f (t)
2. Toplanze 2: Durchflußmengen für Ar, N₂, O₂ = f (t)
3. Position der Toplanze 2 = f (t)
4. Materialzugabestoffe: Art, chemische Zusammensetzung, Geschwindigkeit, Gewicht, Temperatur = f (t)
5. Chemische Analyse Stahlschmelze 7 = Funktion (t)
6. Temperatur Stahlschmelze 7 = Funktion (t)
7. Konverterposition (Grad der Neigung) = f (t)
8. Abgas: Chemische Zusammensetzung, Temperatur, Menge = f (t)

Die Bestimmung der Temperatur und der Konzentration eines Elementes in der Stahlschmelze 7 erfolgt anhand nachstehender Definitionen:

Konzentration (soll, Element x in der Stahlschmelze) [%; t] = Konzentration (ist, Element x in der Stahlschmelze) [%, t-Dt] + f (Gasmenge (N1/min), Gasart, Einsatzgewicht Stahlschmelze (t₀), Gewicht der Zuschlagstoffe, Ausbringen, Temp; t-Dt). Konzentration (ist, Element x im Zuschlagstoff) [%]

Hierin bedeuten:
f (..,t), g (...,t) zeitabhängige Funktionen
t..... Zeit
soll ........................Soll-Wert
ist ........................Ist-Wert
Zuschlagstoffe ....Legierungselemente, Kühlschrott, Schlackebildner, .....

### 1. Konzentration eines Elementes x in der Stahlschmelze:

$Summe Konzentration \left(soll, Element x\right) = 100 %$

Konzentration (Element x) (%; t) = f (Gasmenge (Nl/min), Gasart, Einsatzgewicht Stahlschmelze (t₀), Gewicht Zuschlagstoffe, Ausbringen, Temp; t-Dt). Konzentration (ist, Element x Zuschlagstoff) [%]

### 2. Bestimmung der Stahlschmelzetemperatur:

$Tempsoll \left(t\right) = Tempist ⁢ \left(t-Dt\right) + g ⁢ \left(Oxidation,Gasmenge \left(Nl/min\right),Wärmeverluste,Abgasverluste;t-Dt\right)$

t-Dt ........ die Messung liegt zum Zeitpunkt t-Dt vor, wobei Dt der Zeitschritt zwischen zwei Rechenschritten ist. Je kleiner Dt gewählt wird, umso genauer kann die Soll-Kurve erreicht werden.

Für kurze Zeitintervalle ist es erforderlich, daß die Meßdaten den aktuellen Zustand in der Stahlschmelze beschreiben.

Während der Modellrechnung werden die Werte der Elemente (%) und der Temperatur (°C) für Stahl, Schlacke, Abgas (Komponenten, Betrag) und die Wärmebilanz zum Zeitpunkt i nach dem Modellstart zyklisch berechnet.

Bilanziert werden die Gasphase, der Stahl und die Schlacke.

Dabei wird für die Bilanzierung eine Summe (kg oder Mol) für jedes Element/jeden Stoff in jedem Zeitabschnitt aufgestellt.

Die Bilanzgleichung für das Element x lautet: $Gewicht {x}^{i + 1} = Gewicht {x}^{i} + Σ ⁢ {Zugabestoffe}_{k} * {x}_{k} * {Ausbringen}_{k} - Gewicht {x}_{Oxidation} - Gewicht {x}_{vap}$
xₖ .....Anteil von x im Zugabestoff k
Ausbringenₖ.....Ausbringen des Zuschlagstoffes k
Gewicht x_{Oxidation} .....Gewicht des Stoffes x, der im Zeitabschnitt Dt oxidiert
Gewicht xᵥₐₚ Verdampfungsverlust im Zeitabschnitt Dt

Die Oxidations- und Reduktionsprodukte sind in der Schlackenphase und Gasphase zu berücksichtigen.

Wichtige Reaktionen (diese sind in einer Datenbank hinterlegt) sind:

½ O₂ →[O]

[C]+[O] →CO_{gas}

CO_{gas} + 1/2O_{2gas} →CO₂

Fe+[O] →(FeO)

[Mn] + [O] →(MnO)

[Mo] +2[O] →(MoO₂)

2[Al] + 3[O] →(Al₂O₃)

2[P] + 5[O] →(P₂O₅)

Der Ablauf des Iterations- und Rechenprozesses ist in den Fig. 3 und 4 anhand eines logischen Plans dargestellt, wobei Fig. 3 für den Entkohlungsprozeß und Fig. 4 für den Reduktionsprozeß maßgebend sind. Diesen Prozessen sind nachfolgende Berechnungsformen zugrundegelegt.

CrO₃ + 2Al →2[Cr] + Al₂O₃

Cr₂O₃ + 3Si →2[Cr] + 3/2 SiO₂

2FeO + Si →2[Fe] + SiO₂

3FeO + 2Al →3[Fe] + Al₂O₃

2MnO + Si →2[Mn] + SiO2

3MnO + 2 Al →3[Mn] + Al₂O₃

### Legierungs- und Kühlberechnung

### 1. Legierungsstoffe

Die Legierungsstoffberechnung verfolgt im wesentlichen zwei Ziele:
a) Einstellung der Analyse
b) Erreichung des Abstichgewichtes

Ausgehend vom Zustand der Vorschmelze (chemische Analyse Stahlschmelze, Gewicht, Temperatur) werden alle notwendigen Zugaben auf die gezielte Abstichanalyse berechnet.

Für die Auswahl der Legierungsstoffe zur Vorrechnung wird nach folgenden Kriterien entschieden:
- Kostenoptimierung, d.h. Kostenminimierung für jedes Legierungselement
- Zugabe von C>2% sind nur in den steps 1, 2a, 2b gestattet
- Cr-Zugabe: in step 1 und 2a (50%), 2b (50%), Reduktion (Feineinstellung)
- Ni-Zugabe: in step 2c (90%), restliche Zugabe in step 3 (30%), step 4 (20%), Reduktion (20%)
- MN-Zugabe: in step 2b (100% HCMn) oder in step 2b (50%) und Rest mit SiMn in Reduktionsphasen (wenn verfügbar)
- Zum Masseaufbau wird eine zusätzliche neutrale Zugabe mit Abstichanalyse berechnet.

Eine Verschiebung des Zeitpunktes der Legierungsstoffzugabe zwischen den verschiedenen steps wird vorgenommen, um die gewünschte Temperatur einzuhalten.

Der logische Plan zur Legierungsberechnung ist aus Fig. 5 zu ersehen.

### 2. Kühlung

Für die Kühlung werden vordringlich FeNi oder Ni, Kalk und/oder Schrott verwendet.

### Kalk/Dolo-Verbrauch

Der Gesamtverbrauch an Kalk und Dolo richtet sich nach dem Si-Eintrag und SiO₂ input während des gesamten Prozesses: ${SiO}_{2} \left(kg/t\right) = {Σ SiO}_{2 ⁢ j} \left(%\right) + {j}_{Zugabe} + 2 , 14 * \left(Σ Si%*{j}_{Zugabe}*+{Si}_{Red}\right)$

Der logische Plan für die Berechnung des Kalk/Doloverbrauchs ist in Fig. 6 wiedergegeben.

Vorzugsweise werden für das Prozeßmodell folgende Modellfunktionen eingesetzt:
+ Badspiegelberechnung
+ Chargiermodell
+ Thermische Modellberechnung
+ Analyseberechnung
+ Stickstoff Modell
+ DeC-Modell
+ DeC-Modell (Feinabstimmung Abstich)
+ Reduktionsmodell
+ DeS-Modell
+ Neutrales Zuschlagstoff-Modell
+ Legierungsmodell
+ Abstich-Modell
+ Temperatur-Modell
+ T-Kontroll-Modellfunktion
+ Reblow-Modell

Die Ergebnisse der Modellberechnung werden kontinuierlich mit den Ist-Werten der Stahlschmelzetemperatur, Schlacketemperatur, Analyse der Stahlschmelze und der Abgasmessung verglichen.

### Beispiel:

Anhand des nachstehenden Prozeßablaufes ist die Herstellung der Qualität AISI 304 ausgehend vom eingesetzten Rohstahl bis zum Fertigprodukt veranschaulicht. Die Fig. 7 und 8 zeigen den Verlauf der Temperaturänderung sowie den Verlauf der Änderung der chemischen Analyse (für C, Mn, Cr, Ni) bei diesem Prozeßablauf.

### AOD - Prozeßmodell in Kombination mit einer kontinuierlichen Temperatur- und Analysemessung

| **Prozeßablauf für AISI 304:** | |
|---|---|
| 1. | Chargieren (keine Zugabe von Schlackenbildnem) |
| 2. | Temperaturmessung (manuell bzw. mit kontinuierlichem T-Meßsystem) |
| 3. | 1. Blasestufe mit Toplanze |
| 4. | während gesamter 1. Blasestufe kontinuierliche Messung der Temperatur und der Stahlbadanalyse |
| 5. | 2. Blasestufe bis 4. Blasestufe ohne Toplanze |
| 6. | während gesamter 2. Blasestufe bis 4. Blasestufe kontinuierliche Messung der Temperatur und der Stahlbadanalyse |
| 7. | 5. Blasestufe |
| 8. | während gesamter 5. Blasestufe kontinuierliche Messung der Temperatur und der Stahlbadanalyse |
| 9. | Reduktions.- und Entschwefelungsphase |
| 10. | während gesamter Reduktions- und Entschwefelungsphase kontinuierliche Messung der Temperatur und der Stahlbadanalyse |
| 11. | bei Erreichen der Zielanalyse und Zieltemp. Abstich mit eventueller Si-Feinkorrektur durch Legierungsmittelzugabe in die Pfanne während des Abstichs |

| **Tabelle 1:Blaseschema AISI 304** | | | | | | |
|---|---|---|---|---|---|---|
| | O₂-Lanze [Nm³/min] | O₂-Düsen [Nm³/min] | N₂-Lanze [Nm³/min] | Ar-Lanze [Nm³/min] | Zielgehalt C [%] | Zieltemperatur [°C] |
| Step 1 | 100 | 30 | 15 | - | 0,6 | 1710 |
| Step 2 | - | 60 | 20 | - | 0,4 | 1740 |
| Step 3 | - | 45 | 45 | - | 0,2 | 1760 |
| Step 4 | - | 20 | 60 | - | 0,08 | 1750 |
| Step 5 | - | 12 | 48 | - | 0,04 | 1750 |
| Reduktion und Entschwefelung | - | - | - | 45 | - | 1665 |

| **Carbon removal efficiency (CRE):** | |
|---|---|
| CRE step 1: | durchschnittlich 78% |
| CRE gesamt: | durchschnittlich 68% |

### 1. Chargieren (step 1):

| | |
|---|---|
| Einsatzgewicht: | Stahl 86,5 t |
| | Schlacke: 0,6 t |

| Analyse | |
|---|---|
| C | 1,8 |
| Si | 0,14 |
| Mn | 0,59 |
| P | 0,023 |
| S | 0,024 |
| Cr | 19,03 |
| Ni | 7,14 |
| | |

| | | |
|---|---|---|
| Temperatur zur Zeit t=O: | | 1538°C |
| Medienverbräuche: siehe Tabelle 1 | | |
| Zugabe: | Dolomit | 1500 kg |
| | Kalk | 2000 kg |
| | FeNi | 1500 kg |
| Temperatur nach step 1: | | 1709°C |
| Behandlungszeit step 1: | | 11,25 Minuten |

### 2. Entkohlungsstufe 2 (step 2)

| Analyse nach step 1 | |
|---|---|
| C | 0,507 |
| Si | 0,0 |
| Mn | 0,49 |
| P | 0,023 |
| S | 0,022 |
| Cr | 18,39 |
| Ni | 7,91 |
| | |

| | | |
|---|---|---|
| Medienverbräuche: siehe Tabelle 1 | | |
| Zugaben: | Kalk | 1000 kg |
| | FeNi | 1000 kg |
| Temperatur nach step 2: | | 1743°C |
| Behandlungszeit step 2: | | 4,83 Minuten |

### 3. Entkohlungsstufe 3 (step 3)

| Analyse nach step 2 | |
|---|---|
| C | 0,347 |
| Si | 0 |
| Mn | 0,475 |
| P | 0,023 |
| S | 0,022 |
| Cr | 17,77 |
| Ni | 8,34 |
| | |

| | | |
|---|---|---|
| Medienverbräuche: siehe Tabelle 1 | | |
| Zugabe: | Kalk | 1500 kg |
| Temperatur nach step 3: | | 1760°C |
| Behandlungszeit step 3: | | 5,66 Minuten |

### 4. Entkohlungstufe 4 (step 4)

| Analyse nach step 3 | |
|---|---|
| C | 0,199 |
| Si | 0 |
| Mn | 0,457 |
| P | 0,023 |
| S | 0,021 |
| Cr | 17,426 |
| Ni | 8,395 |
| | |

| | | |
|---|---|---|
| Medienverbräuche: siehe Tabelle 1 | | |
| Zugabe: | Kalk | 480 kg |
| | Shredder | 1000 kg |
| Temperatur nach step 4: | | 1749°C |
| Behandlungszeit step 4: | | 7, 92 Minuten |

### 5. Entkohlungsstufe 5 (step 5)

| Analyse nach step 4 | |
|---|---|
| C | 0,119 |
| Si | 0 |
| Mn | 0,462 |
| P | 0,0238 |
| S | 0,0209 |
| Cr | 17,197 |
| Ni | 8,431 |
| | |

| | |
|---|---|
| Medienverbräuche: siehe Tabelle 1 | |
| Zugabe: | |
| Temperatur nach step 5: | 1752°C |
| Behandlungszeit step 5: | 16,08 Minuten |

### 6. Reduktions- und Entschwefelungsphase

| Analyse nach step 5 | |
|---|---|
| C | 0.0397 |
| Si | 0 |
| Mn | 0,453 |
| P | 0,024 |
| S | 0,0208 |
| Cr | 16,853 |
| Ni | 8,479 |
| | |

| | | |
|---|---|---|
| Medienverbräuche: siehe Tabelle 1 | | |
| Zugabe: | CaF2 | 710 kg |
| | SiMn | 900 kg |
| | FeSi | 1602 kg |
| | Nimet | 90 kg |
| | Kühlmittel ss | 500 kg |
| Temperatur nach Reduktions- und Entschwefelungsphase: | | 1660°C |

### 7. Abstich

| Analyse | |
|---|---|
| C | 0,0558 |
| Si | 0,5933 |
| Mn | 1,2516 |
| P | 0,0251 |
| S | 0,0003 |
| Cr | 18,485 |
| Ni | 8,0788 |
| | |

| | |
|---|---|
| Abstichtemperatur: | 1660°C |
| Abstichgewicht: | 90,5 t |
| Schlacke: | 9,478 t |

Die Kurvenverläufe der in den in Fig. 7 und 9 dargestellten Diagramme lassen erkennen, daß eine nahezu vollständige Übereinstimmung mit den Soll-Kurven herrscht. Dies bedeutet, daß der tatsächliche Prozeßablauf dem vorgegebenen idealen Prozeßablauf folgt und die Zielwerte mit nur geringen Abweichungen, die - so überhaupt vorhanden - nur durch Meßungenauigkeiten verursacht werden können. Ermöglicht ist dies durch den erfindungsgemäß vorgesehenen sofortigen Eingriff in das Prozeßgeschehen, sollten aufgrund der Meßergebnisse und der darauf aufbauenden Simulation, d.h. Vorrausrechnung der zu erwartenden Ergebnisse, Abweichungen von den Zielwerten zu erwarten sein.

Ergänzend dazu kommt noch der Lerneffekt für dieses dynamische Modell aufgrund bereits durchgeführter Prozeßabläufe.

## Patentansprüche

1. AOD-Verfahren zum Herstellen einer Metallschmelze von legiertem, rostfreiem Stahl oder Edelstahl, welches Verfahren auf einer nach einem Prozeßmodell ablaufenden und die hüttentechnische Anlage steuernden Rechentechnik fußt, wobei das Prozeßmodell das Verhalten für mindestens einen variablen Prozeßparameter zwischen einer Ist-Prozeßgröße, welche die Temperatur der Metallschmelze und/oder die chemischen Zusammensetzung der Metallschmelze ist, einer Stellgröße und einer Prozeßendgröße beschreibt, und das Verfahren folgende Schritte umfaßt:
- mit dem Prozeßmodell wird mit zu einer bestimmten Zeit (tᵢ) erhobenen Daten einer Ist-Prozeßgröße, durch Simulation mit Rechentechnik unmittelbar zum Zeitpunkt der Erhebung der Ist-Prozeßgröße eine Prozeßgröße für einen späteren Zeitpunkt (tᵢ + dt), , ermittelt und
- bei Abweichungen der simulierten Prozeßgröße von einem gewünschten Soll-Wert werden mittels des Prozeßmodells mit Rechentechnik Korrekturmaßnahmen zur Änderung der Ist-Prozeßgröße errechnet und die Ist-Prozeßgröße entsprechend geändert,
- worauf zu einem späteren Zeitpunkt (tᵢ + dt) mit weiters erhobenen Daten der Ist-Prozeßgröße das Verfahren wiederholt wird.

2. Verfahren nach Anspruch 1, **dadurch gekennzeichnet, daß** mittels des Prozeßmodells die zu einer bestimmten Zeit (tᵢ) erhobenen Daten einer Ist-Prozeßgröße auf Plausibilität überprüft werden und ausschließlich plausible Daten zur Simulation der Prozeßgröße zur Verfügung gestellt werden und daß nicht-plausible Daten verworfen werden, wobei im letzteren Fall die Simulation aufgrund der zuletzt bestimmten plausiblen Daten fortgesetzt wird.

3. Verfahren nach Anspruch 2, **dadurch gekennzeichnet, daß** Daten als plausibel zur
Simulation der Prozeßgröße herangezogen werden, die innerhalb einer Bandbreite von ± 10% eines Idealverlaufes des Herstellungsverfahrens, der auf Erfahrungswerten oder auf errechneten Werten beruht, liegen.

4. Verfahren nach Anspruch 3, **dadurch gekennzeichnet, daß** Daten als plausibel zur Simulation der Prozeßgröße herangezogen werden, die innerhalb einer Bandbreite von ± 5% liegen.

5. Verfahren nach einem oder mehreren der Ansprüche 2 bis 4, **dadurch gekennzeichnet, daß** ausgehend von einem als plausibel erkannten Wert, der jedoch von dem zuletzt gültigen Idealverlauf des Herstellungsprozesses abweicht, ein neuer Idealverlauf erstellt und dem weiteren Verfahren zugrunde gelegt wird.

6. Verfahren nach einem oder mehreren der Ansprüche 1 bis 5, **dadurch gekennzeichnet, daß** für jede variable Prozeßgröße ein eigenes Prozeßmodell-Modul Anwendung findet.

7. Verfahren nach einem oder mehreren der Ansprüche 1 bis 6, **dadurch gekennzeichnet, daß** das Prozeßmodell bzw. mindestens ein Modul des Prozeßmodells mit intelligenter Selbstoptimierung ausgestattet ist bzw. sind, z.B. unter Verwendung eines neuronalen Netzes.

8. Verfahren nach einem oder mehreren der Ansprüche 1 bis 7, **dadurch gekennzeichnet, daß** zumindest über einen Teil der Prozeßdauer die Zeitdifferenz zwischen zwei aufeinanderfolgenden Erhebungen einer Ist-Prozeßgröße sehr klein, ist.

9. Verfahren nach Anspruche 8, **dadurch gekennzeichnet, daß** zumindest über einen Teil der Prozeßdauer die Zeitdifferenz zwischen zwei aufeinanderfolgenden Erhebungen einer Ist-Prozeßgrößevorzugsweise infinitesimal ist.

10. Verfahren nach einem oder mehreren der Ansprüche 1 bis 9, **dadurch gekennzeichnet, daß** als Ist-Prozeßgrößen die chemische Zusammensetzung des Abgases und die chemische Zusammensetzung von chargiertem Material erhoben werden.

11. Verfahren nach einem oder mehreren der Ansprüche 1 bis 9, **dadurch gekennzeichnet, daß** als Ist-Prozeßgrößen die chemische Zusammensetzung der Schlacke erhoben wird.

12. Verfahren nach einem oder mehreren der Ansprüche 1 bis 11, **dadurch gekennzeichnet, daß** einstellbare Prozeßvariable am Prozeßmodell optimiert werden.

13. Verfahren nach Anspruch 12, **dadurch gekennzeichnet, daß** einstellbare Prozeßvariable Fluß, Druck, Temperatur und Zusammensetzung von Gasen und/oder Mengen, Zusammensetzungen und Chargiergeschwindigkeiten von Zuschlagstoffen sind.

14. Verfahren nach einem oder mehreren der Ansprüche 1 bis 13, **dadurch gekennzeichnet, dass** eine Prozeßgröße für einen späteren Zeitpunkt (tᵢ + dt) eine Prozeßendgröße ist.

## Claims

1. AOD method for producing a metal melt of alloyed, stainless steel or high-grade steel, which method is based on computing technology which runs according to a process model and controls the metallurgical plant, the process model describing the behaviour for at least one variable process parameter between an actual process variable, which is the temperature of the metal melt and/or the chemical composition of the metal melt, a manipulated variable and a final process variable, and the method comprising the following steps:
- data which were ascertained at a particular time (tᵢ) and relate to an actual process variable are used to determine a process variable for a subsequent time (tᵢ + dt) using the process model by means of simulation using computing technology immediately at the time at which the actual process variable is ascertained, and
- if the simulated process variable differs from a desired nominal value, corrective measures for changing the actual process variable are calculated using the process model and computing technology and the actual process variable is changed accordingly,
- whereupon the method is repeated at a subsequent time (tᵢ + dt) with data relating to the actual process variable which were also ascertained.

2. Method according to Claim 1, **characterized in that** the data which were ascertained at a particular time (ti) and relate to an actual process variable are checked for plausibility using the process model and only plausible data are provided for simulating the process variable, and **in that** data which are not plausible are rejected, wherein, in the latter case, the simulation is continued on the basis of the plausible data determined last.

3. Method according to Claim 2, **characterized in that** plausible data which are within a bandwidth of ±10% of an ideal progression of the production method, which is based on empirical values or on calculated values, are used to simulate the process variable.

4. Method according to Claim 3, **characterized in that** plausible data which are within a bandwidth of ±5% are used to simulate the process variable.

5. Method according to one or more of Claims 2 to 4, **characterized in that**, on the basis of a value which has been recognized as plausible but differs from the last valid ideal progression of the production process, a new ideal progression is created and is taken as a basis for the rest of the method.

6. Method according to one or more of Claims 1 to 5, **characterized in that** a separate process model module is used for each variable process variable.

7. Method according to one or more of Claims 1 to 6, **characterized in that** the process model and/or at least one module of the process model is/are provided with intelligent self-optimization, for example using a neural network.

8. Method according to one or more of Claims 1 to 7, **characterized in that** the time difference between two successive operations of ascertaining an actual process variable is very small at least over part of the process duration.

9. Method according to Claim 8, **characterized in that** the time difference between two successive operations of ascertaining an actual process variable is preferably infinitesimal at least over part of the process duration.

10. Method according to one or more of Claims 1 to 9, **characterized in that** the chemical composition of the exhaust gas and the chemical composition of charged material are ascertained as actual process variables.

11. Method according to one or more of Claims 1 to 9, **characterized in that** the chemical composition of the slag is ascertained as an actual process variable.

12. Method according to one or more of Claims 1 to 11, **characterized in that** adjustable process variables are optimized using the process model.

13. Method according to Claim 12, **characterized in that** adjustable process variables are flow, pressure, temperature and composition of gases and/or quantities, compositions, and charging speeds of additives.

14. Method according to one or more of Claims 1 to 13, **characterized in that** a final process variable is a process variable for a subsequent time (tᵢ + dt).

## Revendications

1. Procédé AOD pour la production d'un bain métallique en acier ou en acier spécial allié inoxydable, procédé qui repose sur une technique de calcul se déroulant selon un modèle de processus et commande l'installation métallurgique, dans lequel le modèle de processus décrit le comportement pour au moins un paramètre variable de processus entre une grandeur de processus réelle, qui est la température du bain métallique et/ou la composition chimique du bain métallique, une grandeur de réglage et une grandeur finale de processus, et le procédé comprend les étapes suivantes:
- avec le modèle de processus, on détermine, avec les données d'une grandeur de processus réelle relevées à un instant déterminé (tᵢ), par simulation avec la technique de calcul immédiatement à l'instant du relevé de la grandeur de processus réelle, une grandeur de processus pour un instant ultérieur (tᵢ+dt), et
- en cas d'écarts de la grandeur de processus simulée par rapport à une valeur de consigne désirée, on calcul au moyen du modèle de processus, avec la technique de calcul, des mesures de correction pour faire varier la grandeur de processus réelle et on fait varier la grandeur de processus réelle de manière correspondante,
- puis on répète le procédé à un instant ultérieur (tᵢ+dt) avec des données relevées ensuite de la grandeur de processus réelle.

2. Procédé selon la revendication 1, **caractérisé en ce que** l'on contrôle au moyen du modèle de processus la plausibilité des données relevées à un instant donné (tᵢ) d'une grandeur de processus réelle et on met exclusivement des données plausibles à disposition pour la simulation de la grandeur de processus et **en ce que** l'on rejette les données non plausibles, dans lequel, dans ce dernier cas, on poursuit la simulation sur la base des données plausibles déterminées en dernier lieu.

3. Procédé selon la revendication 2, **caractérisé en ce que** l'on retient comme plausibles pour la simulation de la grandeur de processus des données qui se situent à l'intérieur d'une largeur de bande de ± 10 % d'un déroulement idéal du procédé de fabrication, qui repose sur des valeurs éprouvées ou des valeurs calculées.

4. Procédé selon la revendication 3, **caractérisé en ce que** l'on retient comme plausibles pour la simulation de la grandeur de processus des données qui se situent à l'intérieur d'une largeur de bande de ± 5 %.

5. Procédé selon une ou plusieurs des revendications 2 à 4, **caractérisé en ce que**, à partir d'une valeur jugée plausible, mais qui s'écarte cependant du dernier déroulement idéal valable du processus de fabrication, on construit un nouveau déroulement idéal et on l'utilise comme base pour la suite du procédé.

6. Procédé selon une ou plusieurs des revendications 1 à 5, **caractérisé en ce que** l'on applique un module de modèle de processus propre pour chaque grandeur de processus variable.

7. Procédé selon une ou plusieurs des revendications 1 à 6, **caractérisé en ce que** le modèle de processus ou au moins un module du modèle de processus est ou sont équipé(s) d'une auto-optimisation intelligente, par exemple en utilisant un réseau neuronal.

8. Procédé selon une ou plusieurs des revendications 1 à 7, **caractérisé en ce que** la différence de temps entre deux relevés successifs d'une grandeur de processus réelle est très petite au moins pendant une partie de la durée du processus.

9. Procédé selon la revendication 8, **caractérisé en ce que** la différence de temps entre deux relevés successifs d'une grandeur de processus réelle est de préférence infinitésimale au moins pendant une partie de la durée du processus.

10. Procédé selon une ou plusieurs des revendications 1 à 9, **caractérisé en ce que** l'on relève comme grandeurs de processus réelles la composition chimique des fumées et la composition chimique de la matière chargée.

11. Procédé selon une ou plusieurs des revendications 1 à 9, **caractérisé en ce que** l'on relève comme grandeurs de processus réelles la composition chimique de la scorie.

12. Procédé selon une ou plusieurs des revendications 1 à 11, **caractérisé en ce que** l'on optimise des variables de processus réglables du modèle de processus.

13. Procédé selon la revendication 12, **caractérisé en ce que** des variables de processus réglables sont le flux, la pression, la température et la composition des fumées et/ou les quantités, les compositions et les vitesses de chargement de substances d'addition.

14. Procédé selon une ou plusieurs des revendications 1 à 13, **caractérisé en ce qu'**une grandeur de processus pour un instant ultérieur (tᵢ+dt) est une grandeur finale de processus.
